# EUROPÄISCHE PATENTSCHRIFT

(11) **EP 0 022 999 B1**
(45) Veröffentlichungstag und Bekanntmachung des Hinweises auf die Patenterteilung: **23.03.1983**
(21) Anmeldenummer: 80104040.3
(22) Anmeldetag: 12.07.1980
(51) Int. Cl.: C23F 11/16

(54) **Korrosionsschutzmittel für Aluminium und Aluminiumlegierungen**
Corrosion inhibiting composition for aluminium and aluminium alloys
Agent anticorrosif pour l'aluminium et les alliages d'aluminium

(30) Priorität: 20.07.1979 DE 2929413
(43) Veröffentlichungstag der Anmeldung: 28.01.1981
(73) Patentinhaber: HOECHST AKTIENGESELLSCHAFT, 65926 Frankfurt am Main (DE)
(72) Erfinder: Helwerth, Rainer, Dr., D-6236 Eschborn (DE); Lorke, Horst, D-6237 Liederbach (DE)

## Beschreibung

Durch die hohe Reaktivität frisch hergestellter Aluminium-Oberflächen tritt bei der Profilherstellung, d. h. dem Strangpressen von AI-Bauteilen (Fensterrahmen, Fassadenverkleidungen u. ä.) das Problem der sogenannten »Vorkorrosion« auf. Hierunter versteht man aspektschädigende Oberflächenschäden, die durch Handschweiß, Wasser bzw. Feuchtigkeit, Verpackungsmaterial und aggressive Industrieatmosphäre noch vor dem Eloxieren auftreten und häufig eine kostenaufwendige manuelle Nachbehandlung der Fertigteile erforderlich machen. An Korrosionsschutzmittel für die Verhinderung dieser Schäden wird gleichzeitig die Forderung nach einer Stabilität bis 180°C (Anlaß-Glühe) und unproblematisches Verhalten in abschließendem Eloxal-Prozeß gestellt. Die bisher im Gebrauch befindlichen Produkte erfüllen die Forderungen nur unvollkommen. Dies gilt auch für das in der FR-A-1 592 566 beschriebene Korrosionsschutzmittel, das ganz allgemein auch zum Schutz vor Korrosion bei Aluminium eingesetzt werden kann. Gegenüber diesem vorbekannten Korrosionsschutzmittel wurde nun gefunden, daß man mit der im folgenden beschriebenen Kombination von Produkten ganz speziell frische Aluminiumoberflächen vor Korrosion schützen kann.

Gegenstand der Erfindung ist ein verbessertes Korrosionsschutzmittel für Aluminium und dessen Legierungen, bestehend aus:
A) 15-50, vorzugsweise 40-50 Gew.-% eines Umsetzungsproduktes, erhalten durch Umsetzung von Sulfochlorierungsprodukten aliphatischer, alkylaromatischer oder cycloaliphatischer Kohlenwasserstoffe mit 12-24 C-Atomen mit Ammoniak oder einem Cᵢ-C₃-Alkyl- oder Hydroxyalkylamin, anschließende Umsetzung mit einer C₂-C₁₁-Halogencarbonsäure und Überführung in das Erdalkalimetall- oder Zinksalz,
B) mindestens 40, vorzugsweise 40-50 Gew.-% eines paraffinischen Kohlenwasserstoffs mit einer Viskosität von 3 bis 5°E/20°C, dessen Gehalt an C₁₃-C₁₆-Paraffin 50-60%, an Naphthenen 50-40% und an Aromaten 0-1% beträgt,
C) 1-4, vorzugsweise 1-2 Gew.-% des Salzes aus einem C₈-C₁₀-Alkylamin und einer Cs - Cio-Carbonsäure,
D) 1-4, vorzugsweise 1-2 Gew.-% eines Oxethylats aus 1 Mol C₈-C₁₂-Alkylphenol und 2-10 Mol Ethylenoxid und
E) 1-2% eines C₄-C₈ aliphatischen Alkohols.

Die Komponente A des erfindungsgemäßen Korrosionsschutzmittels besteht im wesentlichen aus Verbindungen der Formel in der R einen gesättigten aliphatischen oder cyclischen Kohlenwasserstoffrest oder eine Alkylarylgruppe mit insgesamt 12-24, vorzugsweise 13-16 Kohlenstoffatomen, Rᵢ Wasserstoff oder CH₃, R₂ Wasserstoff, C₁-C₃-Alkyl oder -Hydroxyalkyl, X eine ganze Zahl von 0 bis 9, Y ein Äquivalent eines Erdalkalimetalls oder Zinkkations bedeutet.

Die Herstellung dieser Umsetzungsprodukte, ausgehend von den Sulfochlorierungsprodukten gesättigter nichtaromatischer Kohlenwasserstoffe, kann z. B. nach dem Verfahren der deutschen Patentschrift 767 071 erfolgen.

Als Komponente B kommt ein paraffinischer Kohlenwasserstoff mit etwa folgender Zusammensetzung in Betracht:

Die Komponente C enthält das Aminsalz einer organischen Säure, bestehend beispielsweise aus Caprylamin, Octylamin, Dibutylamin oder Isodecylamin und Capronsäure, Caprylsäure und 2-Ethylhexancarbonsäure oder Isononansäure. Das Äquivalenzverhältnis von Amin zu Säure kann zwischen 70 : 30 bis 30 : 70 liegen.

Die Komponente D ist beispielsweise das Umsetzungsprodukt von Nonyl- oder Tributylphenol mit 2-4 Molen Ethylenoxid.

Unter der Komponente E ist ein Lösungsmittel zu verstehen, das aus einem linearen oder verzweigten C₄-C₈-aliphatischen Alkohol besteht.

Die Applikation dieser Korrosionsschutzmittel erfolgt durch einfaches Aufsprühen auf die zu behandelnden Metallteile. Die jeweiligen Mengen für die Komponenten A bis E werden innerhalb der jeweils angegebenen Grenzen so gewählt, daß die Gesamtmenge für das erfindungsgemäße Korrosionsschutzmittel 100% ergibt.

Das vorteilhafte Korrosionsschutzvermögen der erfindungsgemäßen Korrosionsschutzmittel zeigt sich bei den nachfolgend beschriebenen Testversuchen. Die Versuche bestehen im wesentlichen darin, daß trockene, frisch gebeizte Aluminiumbleche mit den jeweiligen Korrosionsschutzmitteln eingesprüht und unter den Bedingungen des Kesternich-Testes (DIN 50 017) während einer Prüfdauer von bis zu 4 Wochen auf Korrosion beobachtet wurden. Die Korrosionsneigung wurde daneben auch an solchen Aluminiumblechen getestet, die nach dem Einsprühen mit dem Korrosionsschutzmittel noch während 4 Std. einer Anlaß-Glühe von 180° C unterzogen wurden.

Bei der visuellen Beurteilung der Prüfbleche erfolgt die Benotung mit den Werten 0-4 nach dem folgenden Schema:

Die bei den Prüfungen ermittelten Ergebnisse für die Korrosionsschutzmittel 1 bis 5 sind in der nachfolgenden Tabelle zusammengestellt.

Korrosionsschutzmittel:
1. 15% einer Komponente A erhalten durch Umsetzung eines C_{13/}C₁₆-Alkylsulfochlorids mit Ammoniak, anschließende Umsetzung mit Essigsäure und Überführung in das Bariumsalz, 80% eines paraffinischen Kohlenwasserstoffs mit etwa folgender Zusammensetzung: 2% Caprylaminoctoat,
   2% Nonylphenol mit 2 Mol EO und
   1% Isobutanol
2. 15% der Komponente A wie unter 1. beschrieben, jedoch in der Form des Calciumsalzes, 80% des gleichen paraffinischen Kohlenwasserstoffs wie unter 1. beschrieben,
   2% Caprylaminoctoat,
   2% Nonylphenol mit 2 Mol EO und
   1% Isobutanol
3. 4% Fettsäureester aus C_{16/}C₁₈-Fettsäure Jodzahl 27 und Fettalkohol und niederen sowie höheren mehrwertigen Alkoholen
   4% Fettsäureglycerid
   2% Alkanolaminsalz einer Sulfocarbonsäure
   90% Paraffinöl
4. Paraffinischer Kohlenwasserstoff wie in den Korrosionsschutzmitteln 1. und 2. als Komponente B verwendet,
5. Mineralöl
   Spindelöl 3°E/20°C

Die Korrosionsschutzmittel 1 und 2 sind erfindungsgemäß und die Mittel 3-5 sind bisher zu diesem Zweck benutzt worden.

Korrosionsschutzversuche nach Kesternich (DIN 50 017)

Die Untersuchungen wurden auf Aluminiumblechen mit einem Gehalt von 0,5, 1,5 bzw. 3% Magnesium durchgeführt. Bei allen drei Legierungsarten ergaben sich die gleichen Werte mit den jeweils untersuchten Korrosionsschutzmitteln 1-5. Die jeweils unter b) angegebenen Werte beziehen sich auf Proben, die nach dem Einsprühen mit dem Korrosionsschutzmittel 4 Stunden bei 180°C geglüht wurden. Bei den Proben a) fehlt diese Wärmebehandlung.

## Patentansprüche

1. Korrosionsschutzmittel für Aluminium und dessen Legierungen, bestehend aus:
A) 15-50 Gew.-% eines Umsetzungsproduktes erhalten durch Umsetzung von Sulfochlorierungsprodukten aliphatischen, alkylaromatischen oder cycloaliphatischen Kohlenwasserstoffen mit 12 - 24 C-Atomen mit Ammoniak oder einem C₁-C₃-Alkyl- oder Hydroxyalkylamin, anschließende Umsetzung mit einer C₂-C₁₁-Halogencarbonsäure und Überführung in das Erdalkalimetall- oder Zinksalz,
B) mindestens 40 Gew.-% eines paraffinischen Kohlenwasserstoffs mit einer Viskosität von 3 bis 5°C/20°C, dessen Gehalt an C₁₃-C₁₆-Paraffin 50-60%, an Naphthenen 50-40% und an Aromaten 0-1% beträgt,
C) 1 -4 Gew.-% des Salzes aus einem C₈-C₁₀-Alkylamin und einer C₈-C₁₀-Carbonsäure,
D) 1 -4 Gew.-% eines Oxethylats aus 1 Mol Cs- C₁₂-Alkylphenol und 2-10 Mol Ethylenoxid und
E) 1 - 2% eines C₄ - C₈-aliphatischen Alkohols.

2. Korrosionsschutzmittel nach Anspruch 1 enthaltend bis 50 Gew.-% der Komponente B, 1 -2 Gew.-% der Komponente C, 1 -2 Gew.-% der Komponente D und 1-2 Gew.-% der Komponente E.

## Claims

1. Anticorrosive agent for aluminium and the alloys thereof consisting of
A) 15 to 50% by weight of a product obtained by reaction of sulfochlorination products of aliphatic, alkylaromatic, or cycloaliphatic hydrocarbons having from 12 to 24 carbon atoms with ammonia or a C₁-C₃ alkyl or hydroxyalkyl amine with subsequent reaction with a C₂-C₁₁ halocarboxylic acid and conversion into an alkaline earth metal or the zinc salt,
B) at least 40% by weight of a paraffinic hydrocarbon containing from 50 to 60% of C₁₃ - C₁₆ paraffins, 50 to 40% of naphthenes and 0 to 1% of aromatics and having a viscosity of from 3 to 5° C/20° C,
C) 1 to 4% by weight of the salt of a C₈-C₁₉ alkyl amine and a C₈-C₁₀ carboxylic acid,
D) 1 -4% by weight of an oxethylate of 1 mol of a C₈-C₁₂ alkylphenol and 2 to 10 mols of ethylene oxide and
E) 1 to 2% by weight of a C₄-C₈ aliphatic alcohol.

2. Anticorrosive agent as claimed in claim 1, containing up to 50% by weight of component B, 1 to 2% by weight of component C, 1 to 2% by weight of component D and 1 to 2% by weight of component E.

## Revendications

1. Inhibiteur de corrosion pour l'aluminium et ses alliages, constitué:
A) de 15 à 50% en poids d'un produit obtenu par réaction de produits de sulfochloration d'hydrocarbures aliphatiques, alkylaromatiques ou cycloaliphatiques en C₁₂-C₂₄ avec l'ammoniac ou avec une alkyl-amine ou une hydroxyalkylamine en C₁-C₃, puis réaction avec un acide halogéno-carboxylique en C₂-C₁₁ et transformation en un sel de métal alcalino-terreux ou en un sel de zinc;
B) d'au moins 40% en poids d'un hydrocarbure paraffinique ayant une viscosité de 3 à 5° C à 20° C, dont la teneur en paraffines en C₁₃-C₁₆ est de 50 à 60%, la teneur en naphtènes de 50 à 40% et la teneur en hydrocarbures aromatiques de 0 à 1%;
C) de 1 à 4% en poids d'un sel dérivant d'une alkylamine en C₈-C₁₀ et d'un acide carboxylique en C₈-C₁₀;
_{D}) de 1 à 4% en poids d'un produit d'éthoxylation constitué de 1 mole d'un alkyl-phénol à alkyle en C₈-C₁₂ et de 2 à 10 moles d'oxyde d'éthylène; et
E) de 1 à 2% d'un alcool aliphatique en C₄-C₈.

2. Inhibiteur de corrosion selon la revendication 1, qui contient jusqu'à 50% en poids de la composante B, de 1 à 2% en poids de la composante C, de 1 à 2% en poids de la composante D et de 1 à 2% en poids de la composante E.
